# EUROPÄISCHE PATENTSCHRIFT

(11) **EP 0 215 041 B1**
(45) Veröffentlichungstag und Bekanntmachung des Hinweises auf die Patenterteilung: **17.08.1988**
(21) Anmeldenummer: 86901388.8
(22) Anmeldetag: 20.02.1986
(51) Int. Cl.: C23C 22/17

(54) **VERFAHREN ZUM PHOSPHATIEREN VON METALLOBERFLÄCHEN**
PROCESS FOR THE PHOSPHATING OF METAL SURFACES
PROCEDE DE PHOSPHATATION DE SURFACES METALLIQUES

(30) Priorität: 22.02.1985 ES 541129
(43) Veröffentlichungstag der Anmeldung: 25.03.1987
(73) Patentinhaber: Henkel Kommanditgesellschaft auf Aktien, 40191 Düsseldorf (DE)
(72) Erfinder: BACARDIT CABADO, Ramon, 08023 Barcelona (ES)
(86) Internationale Anmeldenummer: EP8600084
(87) Internationale Veröffentlichungsnummer: WO8604931

(56) Entgegenhaltungen:
- EP-A- 0 056 881
- EP-A- 0 069 950
- DE-B- 1 072 055
- FR-A- 1 171 459
- W. Rausch: "Die Phosphatierung von Metallen", veröffentlicht 1974, Eugen G. Leuze Verlag, Saulgau (DE), S. 102

## Beschreibung

Die Erfindung betrifft ein Verfahren zur Phosphatierung von Metalloberflächen, insbesondere von Eisen und Stahl mit wäßrigen, sauren Phosphatierungslösungen, die neben Zink- und Phosphationen eine Beschleuniger-Kombination aus Alkalimetallbromat und m-Nitrobenzolsulfonat enthalten. Das neue Verfahren eignet sich insbesondere als Vorbehandlung der Metalloberflächen für eine nachfolgende kathodische Elektrotauchlackierung.

Zur Phosphatierung von Metalloberflächen sind heute eine Vielzahl von Badtypen und damit verbundenen Verfahrensbedingungen bekannt. Die klassischen Zinkphosphatbäder arbeiten in einem vergleichsweise hohen Temperaturbereich von ca. 50 bis 60 °C und bilden auf der Metalloberfläche im wesentlichen eisenfreie Zinkphosphatschichten aus. In neuerer Zeit wurden jedoch zunehmend sogenannte Niedrig-Zink-Phosphatierverfahren eingesetzt, die - mit vergleichsweise zinkarmen und phosphatreichen Bädern gleichsfalls bei höheren Temperaturen - den Einbau von Eisen in die abgeschiedenen Zinkphosphatschichten und damit eine Ausbildung besonders erwünschter resistenter Zinkphosphatschichten ermöglichen.

So werden beispielsweise in der DE-AS 22 32 067 wäßrige, saure Phosphatierlösungen zur Oberflächenbehandlung von Metallen beschrieben, die ein Gewichtsverhältnis von Zn : P0₄ = 1 : (12 bis 110) aufweisen. Als Beschleuniger für diese Phosphatierungsbäder dient Chlorat, gegebenenfalls in Kombination mit Nitrit oder Nitrat. Die hiermit gewonnenen dünnen und gleichmäßigen Phosphatüberzüge sind insbesondere als Grundlage für eine anschließende Elektrotauchlackierung geeignet. Derartige Niedrig-Zink-Phosphatierverfahren reagieren jedoch aufgrund der genannten Beschleuniger sehr viel empfindlicher auf Änderungen der Verfahrensparameter. Dies bedeutet, daß mit frischen Phosphatierlösungen zwar qualitativ hochwertige Phosphatschichten resultieren, daß sich jedoch nach Durchsatz einer größeren Menge von Metalloberflächen der Korrosionsschutz aufgrund unregelmäßiger Phosphatschichten qualitativ verschlechtert und sich zum Teil keine brauchbaren Schutzschichten mehr ausbilden.

In der DE-PS 1072055 wird ein Verfahren zur Erhöhung des Schichtgewichtes bei der Herstellung von Phosphatüberzügen beschrieben. Diese Erhöhung des Schichtgewichtes wird durch den Zusatz eines Chelatbildners, insbesondere auf Basis von Polycarboxy-a-aminosäuren, zu den Phosphatierungslösungen auf Basis von Zinkphosphat erreicht. Als Beschleuniger kommen neben Nitrat, Nitrit und Chlorat auch Bromat oder Nitrobenzolsulfonat in Frage. Hierbei handelt es sich jedoch nicht um ein sogenanntes « Niedrig-Zink-Verfahren ».

Auch bei dem in der DE-PS 10 96152 beschriebenen Verfahren wird mit Zinkphosphatierlösungen gearbeitet, die die herkömmlichen Verhältnisse von Zink zu Phosphat aufweisen. Diese Phosphatierlösungen enthalten zusätzlich eine bestimmte Menge an Calcium sowie ein Oxidationsmittel als Beschleuniger, wobei unter anderem Bromat oder m-Nitrobenzolsulfonat erwähnt sind. Bei diesem Verfahren, das bei relativ hohen Temperaturen arbeitet, resultieren Phosphatierungsschichten mit Schichtgewichten im Bereich von 102 bis 117 mg/dm².

In der DE-OS 2418 118 wird ferner ein Verfahren zur Herstellung von Phosphatüberzügen auf Eisen und Stahl beschrieben, bei dem Phosphatierlösungen auf Basis von Alkali- und/oder Ammoniumorthophosphat zur Anwendung kommen. Diese Phosphatierbäder enthalten zusätzlich kurzkettige Alkanolamine, nichtionogene Netzmittel und ein Beschleunigungsmittel, wobei unter anderen auch Bromat oder m-Nitrobenzolsulfonat genannt werden. Hierbei resultieren jedoch keine Zinkphosphatschichten auf den Metalloberflächen.

Ein wesentlicher Nachteil der vorstehend erörterten herkömmlichen Phosphatierverfahren auf Basis von Zinkphosphat oder Alkalimetallphosphat - im Vergleich zu dem eingangs erwähnten Niedrig-Zink-Phosphatierverfahren - ist jedoch die Tatsache, daß die hierbei ausgebildeten Phosphatschichten für eine nachfolgende kathodische Elektrotauchlackierung - aufgrund des anderen chemischen Schichtaufbaus - weniger geeignet sind. Zudem resultieren meist dickere Phosphatschichten, d. h. mit einem _{"} höheren Schichtgewicht, wobei relativ hohe Badtemperaturen zur Anwendung kommen.

Demgegenüber geht die vorliegende Erfindung von der Aufgabe aus, ein Phosphatierverfahren auf Basis von Zinkphosphatlösungen bereitzustellen, welches' die Ausbildung qualitativ hochwertiger Zinkphosphatschichten gewährleistet, die sich - bei geringem Schichtgewicht - durch einen vergleichsweise hohen Eisengehalt auszeichnen und sich somit insbesondere für eine nachfolgende kathodische Elektrotauchlackierung eignen. Gleichzeitig sollen die Temperaturen der zur Anwendung gelangenden Phosphatierbäder relativ gering sein und diese Phosphatierbäder auch bei höherem Durchsatz an Metalloberflächen « stabil » bleiben, d. h. Phosphatschichten gleichbleibender Qualität gewährleisten.

Gegenstand der Erfindung ist dementsprechend ein Verfahren zum Phosphatieren von Metalloberflächen, insbesondere von Eisen und Stahl, als Vorbehandlung für eine nachfolgende kathodische Elektrotauchlackierung, durch deren Behandlung mit wäßrigen sauren Phosphatierungslösungen, die neben Zink- und Phosphationen ein Alkalimetallbromat als Beschleuniger enthalten.

Das neue Verfahren ist dadurch gekennzeichnet, daß man mit sauren Phosphatierungslösungen arbeitet, die den folgenden Bedingungen entsprechen :

Entscheidend für das erfindungsgemäße Verfahren und die damit erhaltenen Ergebnisse ist, daß durch die erfindungsgemäß ausgewählte Parameter-Kombination die Ausbildung von Zinkphosphatschichten mit einem hohen Eisengehalt ermöglicht wird. Diese Phosphatierungsschichten sind - vermutlich aufgrund ihres hohen Gehaltes an Phosphophyllit - insbesondere für eine nachfolgende kathodische Elektrotauchlackierung geeignet.

Weitere Vorteile des erfindungsgemäßen Verfahrens sind ferner in der vergleichsweise geringen Badtemperatur zu sehen, die im Bereich von 35 bis 40 °C, vorzugsweise von 38 bis 40 °C, liegt. Ein weiterer wesentlicher Punkt ist der - im Vergleich zu den bekannten Niedrig-Zink-Verfahren - relativ hohe Gehalt an freier Säure. Dies bedingt eine stärkere Beizreaktion der Phosphatierungslösungen auf die zu behandelnden Metalloberflächen, gleichzeitig einen vermehrten Einbau von Eisen in die sich bildende Phosphatschicht und somit eine verbesserte Schichtausbildung insgesamt. Die beim Verfahren gemäß der Erfindung gebildeten Phosphatschichten weisen Schichtgewichte im Bereich von 1 bis 1,65 g/m² auf.

Zu den mit dem erfindungsgemäßen Verfahren erzielten Vorteilen zählt ferner eine deutlich verminderte Schlammbildung im Phosphatierungsbad sowie eine erhöhte Stabilität desselben. Hierunter ist zu verstehen, daß selbst bei größerem Durchsatz von Metalloberflächen im Phosphatierungsbad die Qualität der ausgebildeten Schichten keine Einbußen erleidet.

Die beim erfindungsgemäßen Verfahren verwendeten Phosphatierungslösungen weisen eine Punktzahl der freien Säure im Bereich von 0,5 bis 1, vorzugsweise von 0,6 bis 0,8 auf. Gleichzeitig liegt die Punktzahl der Gesamtsäure im Bereich von 18 bis 25, vorzugsweise von 20 bis 22. Die Bestimmung des Gehaltes an freier Säure nach der Punktzahl sowie die Bestimmung der Punktzahl der Gesamtsäure erfolgt dabei nach den hier einschlägig bekannten Methoden - vgl. beispielsweise « Die Phosphatierung von Metallen •, Leuze Verlag/Saulgau, 1974, Seite 274 bis 277 :

Die Punktzahl der freien Säure entspricht dem Verbrauch an ml n/10 NaOH bei der Titration von 10 ml-Badlösung bis zum Umschlag der ersten H₃P0₄-Stufe (Indikator Methylorange oder Bromphenolblau).

Die Punktzahl der Gesamtsäure entspricht dem Verbrauch an ml n/10 NaOh bei der Titration von 10 ml-Badlösung gegen Phenolphthalein als Indikator.

Beim Verfahren gemäß der Erfindung findet als Beschleuniger eine Kombination aus einem Alkalimetallbromat und einem m-Nitrobenzolsulfonat Verwendung, wobei die einzusetzenden Mengen und das Gewichtsverhältnis von Bromat zu m-Nitrobenzolsulfonat in den vorstehend angegebenen Grenzen liegen sollen. Alkalimetallbromate, die hierzu in Frage kommen, sind die Natrium- bzw. Kaliumsalze, vorzugsweise das Natriumbromat. Als m-Nitrobenzolsulfonat findet vorzugsweise das Natriumsalz Verwendung.

Der Gehalt an Zink in den Phosphatierungslösungen gemäß der Erfindung soll im Bereich der vorstehend angegebenen Grenzen liegen ; gleichfalls das Gewichtsverhältnis von Phosphat zu Zink sowie die Gewichtsverhältnisse von Zink bzw. Phosphat zu Bromat.

Im Rahmen des erfindungsgemäßen Verfahrens können neben Zink auch andere Metallkationen mitverwendet werden. Hierbei handelt es sich um Nickel- oder Kobalt- oder Mangan-lonen, wobei ein zusätzlicher Gehalt an Nickel-lonen im Phosphatierungsbad bevorzugt ist. Die anzuwendenden Konzentrationsbereiche dieser Metallkationen sind :

Gegebenenfalls können die Phosphatierungslösungen gemäß der Erfindung auch 2 oder 3 dieser zusätzlichen Ionen-Arten enthalten, wobei die Gesamtmenge dieser zusätzlichen Metallkationen jedoch insgesamt 1,5 g/I nicht übersteigen soll.

Das erfindungsgemäße Verfahren eignet sich insbesondere zum Phosphatieren von Metalloberflächen aus Eisen und Stahl. Mit Vorteil kann es jedoch auch zur Phosphatierung von Metalloberflächen aus Zink, Aluminium, verzinktem oder aluminiertem Stahl Anwendung finden.

Die beim erfindungsgemäßen Verfahren zur Anwendung gelangenden Phosphatierungslösungen können durch Auflösen der einzelnen Komponenten in Wasser hergestellt werden. Vorzugsweise werden die phosphatierungslösungen jedoch durch Verdünnen von Konzentraten, die die wirksamen Komponenten im gleichen Verhältnis wie in den Badlösungen enthalten, gewonnen. Gegebenenfalls ist ein weiterer Zusatz von Alkalimetallionen, vorzugsweise Natrium, erforderlich, um denjenigen Anteil an Phosphat zu binden, der den einzustellenden Gehalt an freier Säure übersteigt.

Das Aufbringen der Phosphatierungslösungen im Rahmen der erfindungsgemäßen Verfahrens auf die Metalloberflächen kann in an sich bekannter Weise erfolgen, d. h. durch Spritzen, Tauchen oder im kombinierten Spritz-/Tauchverfahren. Die hierbei einzuhaltenden Behandlungszeiten richten sich nach dem jeweiligen Auftragsverfahren : Sie betragen beim Spritzverfahren ca. 90 bis 120 Sekunden ; beim Tauchverfahren ca. 180 Sekunden und beim kombinierten Spritz-/Tauchverfahren ca. 20 bis 30 Sekunden zum Spritzen und ca. 150 bis 180 Sekunden zum Tauchen.

Vor und nach der eigentlichen Phosphatierungsstufe können die üblichen, an sich bekannten Behandlungsmaßnahmen ergriffen werden. So werden die zu phosphatierenden Metalloberflächen zuvor einer Reinigungsbehandlung zur Entfernung von Fett und Schmutz, beispielsweise mit Hilfe alkalischer Reiniger, unterworfen. Es kann auch zweckmäßig sein - ist aber keineswegs erforderlich - vor der eigentlichen Phosphatierungsbehandlung die Metalloberflächen in an sich bekannter Weise zu aktivieren. Hierzu sind beispielsweise entsprechende Aktivierungsmittel auf der Basis von Titanphosphat geeignet. Zwischen der Reinigungs- bzw. Aktivierungs-Stufe und dem eigentlichen Phosphatierschritt werden die Metalloberflächen üblicherweise gründlich mit Wasser gespült. Auch nach der Phosphatierung erfolgt eine Spülung mit Wasser sowie gegebenenfalls eine Nachbehandlung mit üblichen Passivierungsmitteln, beispielsweise mit Chrom(VI)/Chrom(III)-Lösungen. Als abschließende Behandlung erfolgt anschließend eine kathodische Elektrotauchlackierung, gleichfalls in an sich bekannter Weise.

Die nach dem Verfahren gemäß der Erfindung gewonnenen Zinkphosphatschichten mit hohem Eisengehalt eignen sich generell für alle Anwendungsarten bis heute bekannter Phosphatschichten, sie weisen jedoch besondere Vorzüge für eine nachfolgende kathodische Elektrotauchlackierung auf. Hierbei zeigen sie eine hohe Beständigkeit des Lackfilmes gegen Lackunterwanderung bei korrosiver Beanspruchung sowie eine ausgezeichnete Lackhaftung zum metallischen Untergrund.

Die nachfolgenden Beispiele dienen zur Erläuterung des erfindungsgemäßen Verfahrens.

### Beispiele

Es wurden Phosphatierungslösungen hergestellt, die jeweils die unter Beispiel 1 bis 7 angegebenen Komponenten enthielten :

### Beispiel 1

### Beispiel 2

### Beispiel 3

### Beispiel 4

### Beispiel 5

### Beispiel 6

### Beispiel 7

Stahlbleche (Kaltbandblech St 1405), die zuvor mit einer alkalischen Reinigungslösung bei 50 °C während 3 Minuten durch Spritzbehandlung gereinigt und anschließend mit Wasser gespült worden waren, wurden mit den vorstehend angegebenen Phosphatierunglösungen behandelt. Anschließend wurde mit entionisiertem Wasser gespült und getrocknet.

Die erhaltenen Phosphatschichten waren feinkristallin und geschlossen. Der nachstehenden Tabelle 1 sind für die einzelnen Beispiele jeweils die Temperatur der Phosphatierungslösung, Art und Dauer ₋ des Aufbringens sowie die Schichtgewichte der erzeugten Phosphatschicht zu entnehmen.

In gleicher Weise wurden auch Bleche aus elektrolytisch verzinktem Stahl (Auflage 7,5 µm) sowie Bleche aus Aluminium (Al 99,5, halbhart) behandelt. Die auf elektrolytisch verzinktem Stahl erzeugten Phosphatschichten zeigten ein geringfügig erhöhtes Schichtgewicht.

-Die phosphatierten Bleche wurden anschließend jeweils mit verschiedenen Lackqualitäten kathodisch elektrotauchlackiert und bei erhöhter Temperatur getrocknet. Die Trockenfilmdicke der Lacke betrug jeweils ca. 20 µm. Danach wurden die lackierten Bleche jeweils mit einem Parallelschnitt versehen und einem Salzsprühtest gemäß SS DIN 50021 unterworfen. Nach Abschluß des Sprühtestes wurde die Lack-Unterwanderung ermittelt und die Bildung von Bläschen (Blister) optisch beurteilt. Die nachfolgenden Tabellen 2 und 3 zeigen die erhaltenen Resultate :

## Patentansprüche

1. Verfahren zur Phosphatierung von Metalloberflächen, insbesondere von Eisen und Stahl, als Vorbehandlung für eine nachfolgende kathodische Elektrotauchlackierung, durch deren Behandlung mit wäßrigen sauren Phosphatierungslösungen, die neben Zink- und Phosphationen ein Alkalimetallbromat als Beschleuniger enthalten, dadurch gekennzeichnet, daß man mit sauren Phosphatierungslösungen arbeitet, die den folgenden Bedingungen entsprechen :

2. Verfahren nach Anspruch 1, dadurch gekennzeichnet, daß Bromat und m-Nitrobenzolsulfonat in Form ihrer Natriumsalze eingesetzt werden.

3. Verfahren nach den Ansprüchen 1 und 2, dadurch gekennzeichnet, daß die Phosphatierungslösungen eine Punktzahl der Gesamtsäure von 20 bis 22 und eine Punkizahl der freien Säure von 0,6 bis 0,8 aufweisen.

4. Verfahren nach den Ansprüchen 1 bis 3, dadurch gekennzeichnet, daß die Phosphatierungslösungen eine Temperatur von 38 bis 40 °C aufweisen.

5. Verfahren nach den Ansprüchen 1 bis 4, dadurch gekennzeichnet, daß die Phosphatierungslösungen zusätzlich
enthalten.

6. Verfahren nach Anspruch 5, dadurch gekennzeichnet, daß die Phosphatierungslösungen zwei oder drei dieser zusätzlichen lonen-Arten enthalten, wobei die Gesamtmenge dieser zusätzlichen Metallkationen insgesamt 1,5 g/I nicht übersteigt.

7. Verfahren nach den Ansprüchen 1 bis 6, dadurch gekennzeichnet, daß die Phosphatierungslösungen durch Spritzen, Tauchen oder im kombinierten Spritz-/Tauchverfahren auf die Metalloberflächen aufgebracht werden.

## Claims

1. A process for phosphating metal surfaces, more particularly iron and steel, as a pretreatment for subsequent cathodic electrodeposition coating by treatment thereof with aqueous acidic phosphating solutions which, in addition to zinc and phosphate ions, contain an alkali metal bromate as accelerator, characterized in that the phosphating solutions used satisfy the following requirements :

2. A process as claimed in claim 1, characterized in that bromate and m-nitrobenzenesulfonate are used in the form of their sodium salts.

3. A process as claimed in claims 1 and 2, characterized in that the phosphating solutions contain 20 to 22 points total acid and 0.6 to 0.8 points free acid.

4. A process as claimed in claims 1 to 3, characterized in that the phosphating solutions have a temperature of 38 to 40 °C.

5. A process as claimed in claims 1 to 4, characterized in that the phosphating solutions additionally contain

6. A process as claimed in claim 5, characterized in that the phosphating solutions contain two or three of these additional ion types, the total quantity of these additional metal cations not exceeding 1.5 g/I.

7. A process as claimed in claims 1 to 6, characterized in that the phosphating solutions are applied to the metal surfaces by spraying, dipping or by a combination of spraying and dipping.

## Revendications

1. Procédé de phosphatation de surfaces métalliques, en particulier de fer et d'acier, en tant que traitement préalable pour un laquage cathodique par immersion électrique, ultérieur, au moyen de leur traitement avec des solutions aqueuses acides de phosphatation qui contiennent, à côté d'ions zinc et d'ions phosphates un bromate de métal alcalin comme accélérateur, caractérisé en ce que l'on travaille avec des solutions de phosphatation acides qui correspondent aux conditions suivantes :

2. Procédé selon la revendication 1, caractérisé en ce que le bromate et le m-nitrophénylsulfonate sont mis en oeuvre sous la forme de leurs sels de sodium.

3. Procédé selon les revendications 1 et 2, caractérisé en ce que les solutions de phosphatation possèdent un indice d'acidité totale de 20 à 22 et un indice d'acidité libre de 0,6 à 0,8.

4..Procédé selon les revendications 1 à 3, caractérisé en ce que les solutions de phosphatation sont à une température de 38 à 40 °C.

5. Procédé selon les revendications 1 à 4, caractérisé en ce que les solutions de phosphatation contiennent, en addition :

6. Procédé selon la revendication 5, caractérisé en ce que les solutions de phosphatation contiennent deux ou trois de ces types d'ions additionnels pour lesquels la quantité totale de ces cations métalliques additionnels ne dépasse pas au total 1,5 g/I.

7. Procédé selon les revendications 1 à 6, caractérisé en ce que les solutions de phosphatation sont appliquées sur les surfaces métalliques par pulvérisation, immersion ou selon un procédé mixte pulvérisation/immersion.
